# EUROPÄISCHE PATENTSCHRIFT

(11) **EP 1 124 994 B1**
(45) Veröffentlichungstag und Bekanntmachung des Hinweises auf die Patenterteilung: **17.03.2004**
(21) Anmeldenummer: 00940306.4
(22) Anmeldetag: 03.06.2000
(51) Int. Cl.: C14C 1/06

(54) **HILFSMITTEL FÜR DEN HAUTAUFSCHLUSS UND DIE HAARLOCKERUNG VON TIERHÄUTEN**
AUXILIARY FOR LIMING AND LOOSENING HAIRS OF ANIMAL SKINS
AUXILIAIRE POUR LE PELANAGE ET LE RELACHEMENT DU POIL DE PEAUX D'ANIMAUX

(30) Priorität: 20.07.1999 DE 19933968
(43) Veröffentlichungstag der Anmeldung: 22.08.2001
(73) Patentinhaber: Trumpler GmbH & Co. Chemische Fabrik, 67547 Worms (DE)
(72) Erfinder: FEIGEL, Thomas, D-67598 Wundersheim (DE); WICK, Gertrud, D-64342 Seeheim-Jungenheim (DE); WOHLMUTH, Peter, D-64807 Dieburg (DE); HEISE, Martin, D-64683 Einhausen (DE)
(74) Vertreter: Keil, Rainer A., Dipl.-Phys. Dr.
(86) Internationale Anmeldenummer: PCT/EP2000/005076
(87) Internationale Veröffentlichungsnummer: WO 2001/006020

(56) Entgegenhaltungen:
- US-A- 4 175 922
- US-A- 4 310 328
- US-A- 5 710 040

## Beschreibung

Gegenstand der Erfindung ist ein Hilfsmittel für den Hautaufschluss und die Haarlockerung, das bei der als Äschern bezeichneten Herstellung der von Oberhaut und Unterhautbindegewebe befreiten, ungegerbten Lederhaut, der sogenannten Blösse, eingesetzt wird.

Der Gesamtablauf der Lederherstellung besteht bekanntlich aus drei Hauptarbeitsgängen, nämlich der Wasserwerkstatt, der Gerbung und der Zurichtung.

In der Wasserwerkstatt wird das gesalzene und getrocknete Hautmaterial zunächst durch Weichen in den hydratisierten Zustand der grünen Haut zurückversetzt. Dann folgt eine Behandlung mit alkalischen Haarlockerungsbädern zum Zwecke der Haarlockerung und des Haaraufschlusses. Haarlockern und Hautaufschluss werden im allgemeinen in einem einzigen Verfahrensschritt durchgeführt, dem Äscher. Weiterhin sind fermentative Lockerungsverfahren in Gebrauch und Verfahren, bei denen die Haare durch Einwirkung keratolysierender Mittel völlig zerstört werden. Quellung und alkalische Reaktion werden schließlich durch Neutralisation wieder beseitigt. In diesem Zustand bezeichnet man die Haut als "Blösse".

Die Massnahmen zur Entfernung der Haare, der Epidermis und der Haarwurzeln richten sich danach, ob die Haare chemisch zerstört werden dürfen oder erhalten bleiben sollen. Sind die Haare von geringerem Wert, dann werden chemische Enthaarungsmittel direkt auf die Haarseite der Häute aufgebracht, wobei die Haarschäfte zerstört oder zumindest mehr oder weniger angegriffen werden. Hierzu wird üblicherweise eine sulfidhaltige Kalksuspension angewendet. Industriell üblich ist es, diese Behandlung (Äschern) in grossen Gefässen unter Bewegung durchzuführen. Außer auf die Haare und Haarwurzeln wirkt die Kalksuspension auch auf die lederbildende Hautsubstanz ein. Diese Veränderung der Hautsubstanz, die Äscherung, ist für die Gerbung sehr wesentlich. Um einen optimalen Äschereffekt zu erhalten, ist man daher oft bereit, auf die Haarerhaltung keine Rücksicht zu nehmen, auch in Fällen, wo die Haare noch gut zu verwenden wären.

Bei der Äscherung wird die Hautsubstanz in erster Linie durch alkalische Quellung aufgeschlossen, d.h. in ihrer Struktur aufgelockert, was zu größerer Porosität des Leders und zu besonderer Weichheit oder Zügigkeit führt, die z.B. für Handschuhleder erwünscht ist. Außerdem werden einige Begleitproteine des fibrillären Bindegewebes herausgelöst. Dauer und Intensität der Äscherung sind jeweils nur empirisch zu bestimmen, da die Hautsorten sehr verschieden auf das Äschern reagieren. Durch zu starke Quellung kann ein "loser" oder "rinnender" Narben entstehen, d.h. die oberste Hautschicht, die Haarwurzelporen, entleerte Schweißdrüsen und ein verzweigtes Blutgefäßsystem enthält, löst sich beim Knicken des Leders von der darunterliegenden, kompakten Faserschicht und bildet Falten.

Unter Äschern werden Haarlockern und Hautaufschluss zusammen verstanden, da sie oft zu einem Prozess zusammengefasst werden. Meist überschneiden sich die beiden Teilvorgänge aber nur teilweise, da man gewöhnlich zuerst die Haarlockerung bzw. - zerstörung vornimmt und danach die Hautsubstanz aufschließt.

Ebenso wie bei der Haarlockerung wirken auch beim Hautaufschluss viele Einzelfaktoren zusammen. Die Äscherchemikalien sollen vor allem das Keratin der Haare und der Epidermis angreifen, ohne dabei das Kollagen der Haut zu zerstören. Das Keratin kann durch Reduktion und Hydrolyse entfernt werden. Hydrolytisch wirkende Basen für diesen Zweck sind z.B. Calciumhydroxid, Kalkhydrat [mit 80 bis 96% Ca(OH)₂] und Natronlauge. Reduktiv wirken Natriumsulfid, Natriumhydrogensulfid und Calciumhydrogensulfid. Durch die Einwirkung dieser Substanzen wird auch die Epidermis zerstört, so dass sich diese Schicht samt den Haaren mit einem stumpfen Haarmesser oder maschinell leicht abheben lässt. Ähnlich wie in Depilatorien wirkt das Natriumsulfid auf die schwefelhaltigen Aminosäuren des Keratins reduzierend; danach kann der Ätzkalk leichter angreifen und eine hydrolytische Spaltung der Präkeratine in der basalen Zellschicht der Epidermis bewirken.

Nachdem die Haare und die Oberhaut entfernt worden sind, löst man mit dem scharfen "Schereisen" oder mit der Walzenentfleischmaschine die auf der Unterseite anhaftenden Fleisch- und Fettreste des Unterhautbindegewebes ab. Die so von Oberhaut und Unterhautbindegewebe befreite, ungegerbte Lederhaut enthält im feuchten Zustand 60 bis 80% Wasser und Fett, der Rest besteht zu etwa 98% aus Kollagen.

Aus der europäischen Patentanmeldung EP 0 728 844 ist bereits ein mehrfunktionelles Lederbearbeitungsmittel für die Lederherstellung in der Wasserwerkstatt bekannt, das eine Lösung von proteolytischen und/lipolytischen Enzymen, Melasse und Hydrotropica sowie ggf. andere dispergierende, schwellungsdämpfende, haarlockernde oder kalklösende Zusätze enthält. Dieses Mittel dient vor allem der Verbesserung der Rehydratisierung und Schmutzentfernung in der Weiche, der Verbesserung der Haarlockerung, der Schwellungsdämpfung im Äscher und der Verbesserung der Oberflächenreinigung der Haut in der Beize. Obwohl mit einem derartigen Kombinationspräparat bereits Vorteile gegenüber dem bis dahin üblichen Einzeleinsatz der genannten Enzyme erreicht werden konnten, sind die mit diesem Lederbearbeitungsmittel erhältlichen Leder hinsichtlich ihrer Eigenschaften verbesserungsbedürftig.

Aus der DE 29 11 401 ist ein Verfahren zum Äschern von tierischen Fellen und Häuten beschreiben, bei dem eine Äscherlösung enthaltend neben anderen Komponenten ein Schutzkolloid, bspw. ein Kohlenhydrat wie Dextrin oder dergl., Thioglykolsäure und Mercaptoethanol eingesetzt wird. Zudem können diese Äscherlösungen nichtionogene Netzmittel enthalten. Obwohl mit diesem Verfahren Vorteile gegenüber den bis dahin üblichen Verfahren erzielt werden konnten, stellte sich weiterhin die Aufgabe, den Prozess des Äscherns weiter zu verbessern und sicherer zu machen, um eine noch höhere Lederqualität zu erreichen.

Es wurde nun gefunden, dass diese Aufgabe durch ein Hilfsmittel für den Aufschluss und die Haarlockerung von Tierhäuten gelöst werden kann, das in wässriger Lösung
- 10 bis 50 Gew.-%: einer Polysaccharidlösung,
- 5 bis 25 Gew. -%: einer Mercaptocarbonsäure oder eines ihrer Salze und
- 1 bis 10 Gew.-%: eines Mercaptoalkohols oder eines seiner Alkalisalze enthält.

In dem erfindungsgemäßen Hilfsmittel wird als Polysaccharidlösung vorzugsweise Melasse eingesetzt. Die Verwendung von Melasse bei der Lederverarbeitung ist an sich bekannt. Melasse kann bei allen Operationen in der Wasserwerkstatt zugesetzt werden. Besonders wertvoll ist der Zusatz von Melasse beim Äschern, da sie die Löslichkeit des Kalkhydrats in der Flotte deutlich verbessert und so ein besserer Hautaufschluss erzielt wird. Obwohl Melasse als eine besonders preiswerte Polysaccharidlösung im allgemeinen den Vorzug verdient, können aber auch andere Lösungen eingesetzt werden, die wasserlösliche Kohlenhydrate enthalten, z.B. Zuckerlösungen mit einem Gehalt von etwa 10 bis 70 Gew.-% Zucker.

Ein weiterer wichtiger Bestandteil des erfindungsgemäßen Hilfsmittels ist eine Mercaptocarbonsäure oder eines ihrer Salze, vorzugsweise die Thioglykolsäure. Der Einsatz dieser Mercaptocarbonsäure für Keratolytica ist bereits bekannt. Sie wird vor allem in der Haarbehandlung, aber auch als Depilatorium verwendet. Thioglykolate sind auch schon in der Gerberei zum Enthaaren von Fellen eingesetzt worden, haben jedoch für diese Anwendung keine besonders große technische Bedeutung erlangt.

Als weiteren Bestandteil enthält das erfindungsgemäße Hilfsmittel außerdem auch noch einen Mercaptoalkohol, insbesondere das Mercaptoethanol in Form seines Natriumalkoholates. Es zeichnet sich durch eine ausgeprägt haarlockernde Wirkung aus.

Das erfindungsgemäße Hilfsmittel führt zu einer deutlichen Qualitätsverbesserung des damit erhaltenen Leders. Insbesondere fällt dem Fachmann auf, dass beim Einsatz des erfindungsgemäßen Hilfsmittels hellere Blössen erhalten werden und damit eine Sortimentsverbesserung bei den Lederqualitäten erzielbar ist. Hinzu kommt, dass durch das genannte Hilfsmittel besonders glatte Blössen entstehen und damit der Flächenverlust, der bei der Lederherstellung aus einer Haut immer eintritt, sehr gering gehalten wird. Außerdem bewirkt das erfindungsgemäße Hilfsmittel eine sehr hohe Kalklöslichkeit, die Voraussetzung für einen besonders guten Hautaufschluss ist.

Hinzu kommen Vorteile, die das erfindungsgemäße Hilfsmittel bezüglich der bei der Lederherstellung traditionell recht hohen Umweltbelastung bringt. Durch Anwendung des Hilfsmittels kann nämlich die Menge der beim Äschern einzusetzenden anorganischen Sulfide oder Hydrosulfide erheblich gesenkt werden, deren Entfernung aus dem Abwasser ein beachtliches technisches Problem darstellen kann. Ausserdem kann die beim Äschern auftretende Hautschwellung durch das erfindungsgemäße Kombinationshilfsmittel einfacher reguliert werden als beim ausschließlichen Zusatz von Sulfiden oder Hydrogensulfiden. Schliesslich kann auf den Einsatz von primären aliphatischen Aminen und anderen organischen Stickstoffverbindungen verzichtet werden, die in den bisher üblichen Äschern häufig zur Haarlockerung verwendet werden. Diese Amine und Stickstoffverbindungen führen nicht nur zu einer Geruchsbelästigung, sondern müssen auch bei der Abwasserreinigung entfernt werden, was einen weiteren technischen Aufwand bedeutet.

Vor allem ist aber für das erfindungsgemäße Hilfsmittel kennzeichnend, dass es weder proteolytische noch lipolytische Enzyme enthält, deren Anwendung beim Äschern bisher als weitgehend üblicher Standard angesehen wird. Enzyme haben aber nicht nur den Nachteil, relativ teuer zu sein, sondern bedürfen auch streng kontrollierter Verfahrensbedingungen, um zu optimalen Ergebnissen zu kommen. Werden beim Einsatz von Enzymen zur Behandlung von Tierhäuten die optimalen Temperatur- und pH-Bedingungen nicht eingehalten, ist die Wirkung der eingesetzten Enzyme oft unzureichend, manchmal aber auch zu intensiv. Sie sollen einerseits noch vorhandene Albumine und Globuline von Blutresten in den Tierhäuten entfernen, andererseits aber auch Proteoglykane, die die Kollagenfasern ummanteln, abbauen und außerdem die oberste Hautschicht (Epidermis) durchlässiger machen, damit die Haut schneller rehydratisiert und nach der Weiche glatter, sauberer und weicher ist. Durch die Einwirkung von Enzymen werden die nicht lederbildenden Proteine weggereinigt, Reste von Haarwurzeln und Fett entfernt und das Elastin im Narben teilweise abgebaut, wodurch sich die Weichheit des Leders erhöht. Ein vollständiger Abbau des Elastins, der bei einer zu starken Enzymaktivität immer wieder beobachtet werden kann, ist allerdings unerwünscht, weil dann die Narbenschicht partiell kollabiert, was die Glätte und Sauberkeit des Leders negativ beeinflusst. Vor allem kommt es aber darauf an, dass die Struktur der Kollagenfasern durch den Prozess des Äscherns nicht beschädigt wird. Da die Wirkungsweise von Enzymen von den vorhandenen Temperatur- und pH-Bedingungen stark abhängt, ist beim Einsatz von Enzymen eine ständige sorgfältige Kontrolle der Verfahrensbedingungen unerlässlich. Diese Nachteile treten nicht mehr auf, wenn das erfindungsgemäße Hilfsmittel eingesetzt wird, das ohne Enzyme auskommt.

Das erfindungsgemäße Hilfsmittel kann weiter durch den Zusatz von hydrotropen Substanzen verbessert werden. Hierunter versteht man Substanzen, deren Zusatz die Wasserlöslichkeit einer anderen, schwer löslichen Substanz verbessert. Hierzu zählen organische Stickstoffverbindungen wie Harnstoff, Thioharnstoff, Formamid, Acetamid, N-Methylacetamid und Guanidinhydrochlorid. Aber auch organische Sulfonsäuren und Carbonsäuren sowie ihre Salze, z.B. Cumolsulfonat, und sogar Calciumchlorid haben hydrotrope Effekte. Hydrotropica bewirken bei Proteinen, wie z.B. beim Kollagengerüst der Haut, eine Aufspaltung der Wasserstoffbrücken zwischen den Peptidketten und somit eine Quellung, die den Zutritt der keratinolytischen Wirkstoffe, aber auch den der zur Fettlösung eingesetzten anionischen oder nichtionischen Tenside erleichtert.

Das erfindungsgemäße Hilfsmittel wird bei dem Verfahren zum Hautaufschluss und zum Haarlockern von Tierhäuten zusätzlich zu den üblicherweise verwendeten Alkalien, anorganischen Sulfiden oder Hydrosulfiden und anionischen oder nichtionischen Tensiden in einer wässrigen Lösung eingesetzt, wobei es üblicherweise in einer Menge von 0,1 bis 5 Gew.-% verwendet wird. Das Verfahren wird im allgemeinen bei einem pH-Wert über 11, vorzugsweise bei einem pH-Wert zwischen 12 und 12,5 und bei Temperaturen zwischen 25 und 35°C über einen Zeitraum von 15 bis 20 Stunden unter zeitweiser Bewegung der Tierhäute in den zum Äschern eingesetzten Walkfässern durchgeführt.

Mit der durch dieses Verfahren aus der rohen Haut erhaltenen Blösse lassen sich besonders saubere und helle Lederqualitäten herstellen, aus denen die Haarwurzeln nahezu vollständig entfernt sind. Das Verfahren lässt sich in einfacher Weise steuern und gibt ausgezeichnete und gleichbleibende Lederqualitäten. Außerdem ist die Umweltbelastung deutlich reduziert, da das nach dem erfindungsgemäßen Verfahren anfallende Abwasser deutlich weniger Sulfide und keine Amine oder andere stickstoffhaltige Verbindungen enthält. Es ist zur Bearbeitung von Häuten aller Art, wie denen von Schafen, Ziegen, Schweinen, vor allem aber zur Bearbeitung von Rindshäuten hervorragend geeignet.

Das erfindungsgemäße Verfahren wird durch die nachfolgenden Beispiele verdeutlicht:

### Beispiel 1: Haarzerstörende Behandlung von Rindshäuten in Weiche und Äscher

| | | | | |
|---|---|---|---|---|
| **Material:** | | gesalzene Rindshäute | | |
| **Arbeitsgefäß:** | | Faß | | |
| | | %-Angaben bezogen auf Salzgewicht | | |
| **Schmutzweiche:** | 200 % | Wasser | 30°C | |
| | 0,1 % | Bakerizid | | |
| | 0,2 % | anionisches Tensid | | 90 Min. bewegen |
| Flotte ablassen | | | | |
| **Hauptweiche:** | 150 % | Wasser | 28°C | |
| | 0,3 % | Bakterienprotease | | |
| | 0,2 % | anionisches Tensid | | |
| | 0,1 % | Bakerizid | | |
| | 0,3 % | Natronlauge, 45% 1:3 pH 9,2-9,5 Temp. 27-29°C | | 270 Min. bewegen |
| Flotte ablassen | | | | |
| **Äscher:** | 70 % | Wasser | 28°C | |
| | 0,8 % | Polysaccharidlösung Na-Salze von Thioglykolsäure und Mercaptoethanol | | |
| | 1,3 % | Natriumsulfid, 60% | | |
| | 1,0 % | Kalkhydrat | | |
| | 0,1 % | anionisches Tensid | 30 Min.bewegen, 15 Min.ruhen | |
| + | 2,0 % | Kalkhydrat | | |
| | 0,3 % | Natriumsulfid, 60% | 30 Min.bewegen, 30 Min.ruhen | |
| + | 80 % | Wasser | 28°C | |
| | 0,4 % | Natronlauge, 45% 1:3 | 60 Min.bewegen,30 Min.ruhen dann im Wechsel: 60 Min.ruhen, 5 Min. bewegen Gesamtdauer:16-18 Stunden | |
| | | pH 12,2-12,5 | | |
| | | Temp. 26-28°C | | |
| Flotte ablassen | | | | |
| Waschen | 200 % | Wasser | 26°C | 15 Min. bewegen |
| Flotte ablassen | | | | |
| **Waschen** | | 200 % Wasser | 26°C | |
| | | 0,3 % Polyphosphat | | 10 Min. bewegen |
| Flotte ablassen | | | | |

Die Haut wird dann entfleischt, gespalten und einer üblichen Weiterverarbeitung unterworfen.

### Beispiel 2: Haarerhaltende Behandlung von Rindshäuten in Weiche und Äscher

| | | | | |
|---|---|---|---|---|
| **Material:** | | gesalzene Rindshäute | | |
| **Arbeitsgefäß:** | | Faß | | |
| | | %-Angaben bezogen auf Salzgewicht | | |
| | | | | |
| **Schmutzweiche:** | 200 % | Wasser | 30°C | |
| | 0,1 % | Bakterizid | | |
| | 0,2 % | anionisches Tensid | | 90 Min. bewegen |
| Flotte ablassen | | | | |
| **Hauptweiche:** | 150 % | Wasser | 28°C | |
| | 0,3 % | Bakterienprotease | | |
| | 0,2 % | anionisches Tensid | | |
| | 0,1 % | Bakterizid | | |
| | 0,3 % | Natronlauge, 45% | 1:3 | 270 Min. bewegen |
| | | pH 9,2-9,5 | | |
| | | Temp. 27-29°C | | |
| Flotte ablassen | | | | |
| Äscher: | 70 % | Wasser | 28°C | |
| | 0,8 % | polysaccharidlösung Na-salze von Thioglykolsäure und Mercaptoethanol | | |
| + | 1,0 % | Kalkhydrat | | |
| | 0,1 % | anionisches Tensid | 30 Min. bewegen, 15 Min. ruhen 15 Min. bewegen | |
| + | 1,1 % | Natriumsulfhydrat, 72% | 60 Min. bewegen, nach 30 Min. Haare separieren (Haarfilter) | |
| + | 80 % | Wasser | 28°C | |
| | 2,0 % | Kalkhydrat | | |
| | 0,1 % | Gleitmittel | | |
| | 0,5 % | Natronlauge, 45% 1:3 | 30 Min. bewegen, 30 Min. ruhen dann im Wechsel: | |
| | | | 60 Min. ruhen, 5 Min. bewegen Gesamtdauer: 16-18 Stunden | |
| | | pH 12,2-12,5 | | |
| | | Temp. 26-28°C | | |
| Flotte ablassen | | | | |
| **Waschen** | 200 % | Wasser | 26°C | 15 Min. bewegen |
| Flotte ablassen | | | | |
| **Waschen** | 200 % | Wasser | 26°C | |
| | 0,3 % | Polyphosphat | | 20 Min. bewegen |

Die Haut wird dann entfleischt, gespalten und einer üblichen Weiterverarbeitung unterworfen.

## Patentansprüche

1. Hilfsmittel für den Hautaufschluss und die Haarlockerung von Tierhäuten, **dadurch gekennzeichnet, dass** es in wässriger Lösung
| | |
|---|---|
| 10 bis 50 Gew.-% | einer Polysaccharidlösung, |
| 5 bis 25 Gew.-% | einer Mercaptocarbonsäure oder eines ihrer Salze und |
| 1 bis 10 Gew.-% | eines Mercaptoalkohols oder eines seiner Alkalisalze enthält. |

2. Hilfsmittel nach Anspruch 1, **dadurch gekennzeichnet, dass** als Polysaccharidlösung Melasse oder eine 10 bis 70 Gew.-% wasserlösliche Kohlenhydrate enthaltende Lösung eingesetzt wird.

3. Hilfsmittel nach den Ansprüchen 1 und 2, **dadurch gekennzeichnet, dass** als Mercaptocarbonsäure Thioglykolsäure eingesetzt wird.

4. Hilfsmittel nach den Ansprüchen 1 bis 3, **dadurch gekennzeichnet, dass** als Mercaptoalkohol Mercaptoethanol eingesetzt wird.

5. Hilfsmittel nach den Ansprüchen 1 bis 4, **dadurch gekennzeichnet, dass** es zusätzlich eine hydrotrope Substanz enthält.

6. Hilfsmittel nach Anspruch 5, **dadurch gekennzeichnet, dass** es als hydrotrope Substanz Harnstoff, Thioharnstoff, Formamid, Acetamid, N-Methylacetamid, Guanidinhydrochlorid, Cumolsulfonat oder Calciumchlorid enthält.

7. Hilfsmittel nach den Ansprüchen 1 bis 6, **dadurch gekennzeichnet, dass** es zusätzlich ein anionisches oder nichtionisches Tensid enthält.

8. Verfahren zum Hautaufschluss und zur Haarlockerung von Tierhäuten durch Äschern mittels einer Alkalien, anorganische Sulfide oder Hydrogensulfide und anionische oder nichtionische Tenside enthaltenden Lösung, **dadurch gekennzeichnet, dass** der Lösung zusätzlich ein Hilfsmittel gemäß den Ansprüchen 1 bis 7 zugesetzt wird.

9. Verfahren nach Anspruch 8, **dadurch gekennzeichnet, dass** der zum Äschern verwendeten Lösung das Hilfsmittel in einer Menge von 0,1 bis 5,0 Gew.-% zugesetzt wird.

10. Verfahren nach den Ansprüchen 8 und 9, **dadurch gekennzeichnet, dass** es bei einem pH-Wert über 11, vorzugsweise bei einem pH-Wert zwischen 12 und 12,5 und bei Temperaturen zwischen 25 und 35°C über einen Zeitraum von 15 bis 20 Stunden unter zeitweiser Bewegung der Tierhäute in den zum Äschern eingesetzten Walkfässern durchgeführt wird.

## Claims

1. Ajuvant for opening and depilation of animal hides, **characterized in that** it contains in aqueous solution:
| | |
|---|---|
| 10 to 50 % by weight | of a polysaccharide solution, |
| 5 to 25 % by weight | of a mercaptocarboxylic acid or one of its salts and |
| 1 to 10 % by weight | of a mercaptoalcohol or one of its salts. |

2. Adjuvant according to claim 1, **characterized in that** molasses or a solution containing 10 to 70 % by weight of water-soluble carbohydrates is used as polysaccharide solution.

3. Adjuvant according to claim 1 and 2, **characterized in that** thioglycolic acid is used as mercaptocarboxylic acid.

4. Adjuvant according to one of claims 1 to 3, **characterized in that** mercaptoethanol is used as mercaptoalcohol.

5. Adjuvant according to one of claims 1 to 4, **characterized in that** it additionally contains a hydrotropic substance.

6. Adjuvant according to one of claims 1 to 5, **characterized in that** it contains urea, thiourea, formamide, acetamide, N-methylacetamide, guanidine hydrochloride, cumene sulphonate or calcium chloride as hydrotropic substance.

7. Adjuvant according to one of claims 1 to 6, **characterized in that** it contains additionally an anionic or non-ionic surfactant.

8. Method for opening up and depilation of animal hides by liming by means of a solution containing alkalis, inorganic sulphides or hydrogen sulphides and anionic or non-ionic surfactants, **characterized in that** additionally an adjuvant according to one of claims 1 to 7 is added to the solution.

9. Method according to claim 8, **characterized in that** the adjuvant is added to the solution used for liming in a quantity of 0,1 to 5,0 % by weight.

10. Method according to claim 8 and 9, **characterized in that** it is carried out at a pH value above 11, preferably at a pH value between 12 and 12,5, and at temperatures between 25 and 35 °C during a time period of 15 to 20 hours with intermittent agitation of the animal hides in the tumbling drums used for liming.

## Revendications

1. Auxiliaire pour le pelanage et le relâchement du poil de peaux d'animaux, **caractérisé en ce qu'**il contient en solution aqueuse
10 à 50 % en poids d'une solution de polysaccharide,
5 à 25 % en poids d'un acide mercaptocarboxylique ou un de ses sels et
1 à 10 % en poids d'un mercaptoalcool ou un de ses sels alcalins.

2. Auxiliaire selon la revendication 1, **caractérisé en ce qu'**on utilise comme solution de polysaccharide de la mélasse ou une solution contenant 10 à 70 % en poids de carbohydrates solubles dans l'eau.

3. Auxiliaire selon les revendications 1 et 2, **caractérisé en ce qu'**on utilise comme acide mercaptocarboxylique de l'acide thioglycolique.

4. Auxiliaire selon les revendications 1 à 3, **caractérisé en ce qu'**on utilise comme mercaptoalcool du mercaptoéthanol.

5. Auxiliaire selon les revendications 1 à 4, **caractérisé en ce qu'**il contient en outre une substance hydrotrope.

6. Auxiliaire selon la revendication 5, **caractérisé en ce qu'**il contient comme substance hydrotrope de l'urée, de la thiourée, de la formamide, de l'acétamide, de la N-méthylacétamide, de l'hydrochlorure de guanidine, du sulfonate de cumène ou du chlorure de calcium.

7. Auxiliaire selon les revendications 1 à 6, **caractérisé en ce qu'**il contient en outre un tensioactif anionique ou non ionique.

8. Procédé de pelanage et de relâchement du poil de peaux d'animaux par pelanage au moyen d'une solution contentant des alcalins, des sulfures minéraux ou des sulfures d'hydrogène et des tensioactifs anioniques ou non ioniques, **caractérisé en ce qu'**un auxiliaire selon les revendications 1 à 7 est ajouté en outre à la solution.

9. Procédé selon la revendication 8, **caractérisé en ce que** l'auxiliaire est ajouté à la solution utilisée pour le pelanage dans une quantité comprise entre 0,1 et 5,0 % en poids.

10. Procédé selon les revendications 8 et 9, **caractérisé en ce qu'**il est réalisé à un pH supérieur à 11, de préférence à un pH compris entre 12 et 12,5, à une température comprise entre 25 et 35 °C durant 15 à 20 heures en agitant de temps en temps les peaux d'animaux dans le tonneau à fouler utilisé pour le pelanage.
